# FASCICULE DE BREVET EUROPEEN

(11) **EP 3 240 915 B1**
(45) Date de publication et mention de la délivrance du brevet: **08.07.2020**
(21) Numéro de dépôt: 15817229.6
(22) Date de dépôt: 17.12.2015
(51) Int. Cl.: C22C 5/02, C22C 14/00, G04B 37/22, A44C 27/00, C22C 5/04, C22C 30/00, G04B 45/00, A44C 5/00, C22C 30/02

(54) **ALLIAGE PRÉCIEUX LÉGER DE TITANE ET D'OR ET COMPOSANT D'HORLOGERIE OU DE BIJOUTERIE RÉALISÉ DANS UN ALLIAGE PRÉCIEUX LÉGER DE TITANE ET D'OR**
LEICHTE EDELMETALLLEGIERUNG AUS TITAN UND GOLD UND UHR- ODER SCHMUCKSTÜCKKOMPENENTE AUS EINER LEICHTEN EDELMETALLLEGIERUNG AUS TITAN UND GOLD
LIGHTWEIGHT PRECIOUS ALLOY MADE FROM TITANIUM AND GOLD, AND TIMEPIECE OR JEWELLERY ITEM COMPONENT MADE FROM A LIGHTWEIGHT PRECIOUS ALLOY OF TITANIUM AND GOLD

(30) Priorité: 29.12.2014 EP 14200381
(43) Date de publication de la demande: 08.11.2017
(73) Titulaire: Montres Breguet S.A., 1344 L'Abbaye (CH)
(72) Inventeur: VILLARD, Gaëtan, 1344 L'Abbaye (CH); VINCENT, Denis, 2000 Neuchâtel (CH); LAUPER, Stéphane, 2016 Cortaillod (CH)
(74) Mandataire: Giraud, Eric
(86) Numéro de dépôt international: PCT/EP2015/080270
(87) Numéro de publication internationale: WO 2016/107755

(56) Documents cités:
- EP-A1- 2 546 371
- WO-A1-2006/021740
- WO-A1-2007/009472
- WO-A1-2010/027329
- WO-A1-2014/122233
- DE-A1- 4 306 542
- GB-A- 876 887
- JP-A- 2014 152 355
- US-A1- 2006 231 171
- T. KAWAMURA ET AL: "Effects of ternary additions on martensitic transformation of TiAu", MATERIALS SCIENCE AND ENGINEERING: A, vol. 438-440, 1 November 2006 (2006-11-01) , pages 383-386, XP055564106, AMSTERDAM, NL ISSN: 0921-5093, DOI: 10.1016/j.msea.2006.01.123
- FISCHER-BÜHNER J ED - CORTI C ET AL: "GOLD - Science and Applications, Metallurgy of Gold", 20 May 2010 (2010-05-20), GOLD : SCIENCE AND APPLICATIONS, CRC PRESS, BOCA RATON, FLORIDA, USA, PAGE(S) 123 - 159, XP002609226, ISBN: 978-1-4200-6523-7 * page 124, paragraph 4 - page 126, paragraph 2 *

## Description

### Domaine de l'invention

L'invention concerne un alliage précieux léger à base de titane et d'or, comportant au moins 750‰ en masse d'or.

L'invention concerne encore un composant d'horlogerie ou de bijouterie réalisé dans un tel alliage précieux léger à base de titane et d'or.

L'invention concerne le domaine des composants de structure ou d'habillage d'horlogerie ou de bijouterie ou de joaillerie en alliage d'or 18 carats.

### Arrière-plan de l'invention

Une caractéristique commune à la plupart des alliages précieux utilisés en horlogerie est leur masse volumique élevée, supérieure à 10 g/cm³. En effet, les deux principaux métaux précieux utilisés en horlogerie, l'or et le platine, ont des masses volumiques respectives d'environ 19.3 et 21.5 g/cm³. Ceci a pour conséquence de rendre leurs alliages relativement lourds.

Les alliages d'or titrables sont habituellement très denses à cause de leur teneur élevée en or, et en raison du fait qu'ils n'incorporent que rarement des éléments légers en quantité importante. Il est d'ailleurs habituel d'aboutir à des composés fragiles si l'on allie de l'or à des éléments légers en grande quantité.

Le système Ti-Au a néanmoins été étudié, dans la zone de l'intermétallique équi-atomique TiAu.

Ces alliages, dans leur forme binaire ou ternaire, sont connus pour présenter un effet mémoire de forme, notamment les alliages ayant les compositions atomiques Ti₅₀Au₅₀ et Ti₅₀Ni₁₀Au₄₀.

Concernant cet effet mémoire de forme, on a également constaté la baisse de la température Mₛ suite à l'ajout d'éléments ternaires à l'alliage Ti₅₀Au₅₀.

Les alliages TiAuFe avec 5, 10, 14, 15 et 20% atomiques de fer, et les alliages TiAuCo et TiAuCoNb, ont fait l'objet d'études particulières, sans résultat exploitable pour le problème posé.

Si la biocompatibilité de ces alliages est souvent mise en avant pour des applications médicales, aucune composition visant à la fois le titre de 18 carats sans surcharge et des propriétés mécaniques acceptables pour la fabrication de pièces d'habillage horloger n'est proposée.

Le document EP2548982A1 divulgue des alliages contenant de 50% à 99% de titane, et plus précisément des alliages contenant un seul élément précieux en plus du titane, idéalement situés entre 5 et 15% de métal précieux. On note qu'un alliage de titane et d'or contenant 5 à 15% d'or n'est pas titrable à 18 carats, car la proportion massique requise de 75% du total en or n'est pas atteinte.

Le document US 4568398 décrit des alliages de type Ti-Au contenant entre 95% et 40% de titane en masse, mais dont le reste de la composition, et notamment la faible proportion d'or, empêche aussi leur titrage à 18 carats.

Le document WO 2008/018109A1 décrit des alliages de titane et d'or titrables entre 6 et 18 carats, à mémoire de forme, ce qui n'est pas souhaité, ou super-élastiques, et présentant une certaine élongation à la rupture. La plupart de ces alliages sont des compositions contenant du nickel, ce qui n'est pas souhaitable pour la réalisation de composants externes d'horlogerie ou de bijouterie ou de joaillerie, susceptibles de venir en contact avec la peau humaine. Ce document divulgue seulement deux compositions à 18 carats : Ti_{11.23}Ni₁₃.₇₇Au₇₅ et Ti_{12.5}Ni_{12.5}Au₇₅ en masse. Ces deux compositions sont fortement éloignées d'une teneur atomique de 50% de titane et contiennent du nickel, elles ne sont pas adaptées à une utilisation d'habillage horloger.

Le document WO2010/027329 au nom de AUTIUM décrit des alliages Au-Ti-X où X représente au moins un élément parmi les environ 115 éléments du tableau périodique, avec, dans des variantes particulières, Ti supérieur à 10% en masse, ou encore Ti compris entre 10 et 50% en masse, ou encore Au compris entre 58 et 85% en masse, ou encore un élément X à prendre parmi Fe, Co, Cr, Mn, Mo, Pd, Nb, W, Al, Si, avec des teneurs allant jusqu'à 8% en masse. Les plages divulguées sont extrêmement larges, et, bien qu'elles puissent couvrir des alliages présentant une certaine ductilité, n'indiquent aucunement comment y parvenir et n'indiquent pas une éventuelle plage préférentielle serrée au sein des compositions les plus larges. L'homme du métier ne peut donc pas utiliser ce document pour choisir et réaliser un alliage titrable à 18 carats d'or, qui soit facile à façonner pour permettre la réalisation de composants d'habillage d'horlogerie ou de bijouterie ou de joaillerie, et qui soit aussi plus léger qu'un alliage d'or traditionnel tout en ayant de très bonnes propriétés mécaniques.

Le document GB876887 au nom de DEGUSSA décrit des alliages d'or pour des résistances électriques, notamment de type Au-Ti-Fe contenant de 1 à 5% en masse de titane.

Le document DE4306452 au nom de SUNDER-PLASSMANN décrit des alliages dentaires comportant 50-91% en masse d'or, 9-50% en masse de titane, binaire ou contenant 0-20% en masse de platine et/ou de palladium et/ou 0-15% d'autres éléments appropriés aux alliages dentaires :argent, cuivre, vanadium, fer, aluminium, niobium, tantale, gallium, entre autres. Plus particulièrement une variante limite le platine et le palladium à un maximum de 10% en masse, et les autres éléments également à 10% en masse. Et une autre variante contient, en masse, 50-83% d'or et 17-50% en masse de titane. Une composition massique particulière Ti42.2Au57.8 divulguée par ce document concerne le composé intermétallique cassant et fragile de composition atomique Ti₃Au, et n'est pas avantageuse pour la fabrication de composants d'habillage horloger. Le métallurgiste sait que les propriétés d'un alliage sont fortement influencées par sa microstructure, or les enseignements de ce document varient d'un extrême à l'autre de ce point de vue. Ce document n'indique que des compositions approximatives, avec des plages d'or, de titane et d'éléments d'addition très larges, lesquelles mènent majoritairement à des compositions inadaptées pour l'utilisation horlogère envisagée, et la larguer de ces plages couvre nombre d'alliages possibles, sans que ce document ne divulgue d'indication précise relative à l'intérêt de plages particulières.

D'autres enseignements concernent des alliages de titane et d'or :
- l'article de T. KAWAMURA ET AL « Effects of ternary additions on martensitic transformation of TiAu », MATERIALS SCIENCE AND ENGINEERING : A, Vol. 438-440, publié le 1 novembre 2006, pages 383-386, XP055564106 AMSTERDAM, NL, ISSN: 0921-5093, DOI: 10.1016/j.msea.2006.01.123; cet article divulgue des alliages précieux légers à bas de titane et d'or, comportant 750‰ à 760‰ en masse d'or;
- JP2014 152355A NAT INST FOR MATERIALS SCIENCE, publié le 25 août 2014 ; cet article divulgue aussi des alliages précieux légers à bas de titane et d'or, comportant 750‰ à 760‰ en masse d'or ;
- WO2006/021740A1 JOHSON MATTHEY PLC, HAYDEN BRIAN ELLIOTT, LEE CHRISTOPHER, publié le 2 mars 2006 ; cet article divulgue également des alliages précieux légers à bas de titane et d'or, comportant 750‰ à 760‰ en masse d'or ;
- US2006/231171A1 DAVID SAMUEL ET AL, publié le 19 octobre 2006; ce document cite notamment le rôle du bore comme raffineur de grains ;
- l'article de FISCHER-BÜHNER J ED- CORTI C ET AL « Gold- Science and Applications, Metallurgy of Gold », publié le 20 mai 2010, GOLD : SCIENCE AND APPLICATIONS, CRC PORESS, BOCA RATON, FLORIDA, USA, pages 123-159, XP002609226, ISBN : 978-1-4200-6523-7 ; ce document cite aussi le rôle du bore comme raffineur de grains ;

### Résumé de l'invention

L'invention se propose de développer un alliage titrable à 18 carats d'or, qui soit facile à façonner pour permettre la réalisation de composants d'habillage d'horlogerie ou de bijouterie ou de joaillerie, tels que des boîtes de montre, des bracelets, bijoux ou similaires, et qui soit aussi plus léger qu'un alliage d'or traditionnel tout en ayant de très bonnes propriétés mécaniques, comme peuvent en avoir les alliages de titane.

A cet effet, l'invention concerne un alliage précieux léger à base de titane et d'or, comportant au moins 750‰ en masse d'or, selon la revendication 1.

L'invention concerne encore un composant pièce d'horlogerie ou de bijouterie réalisé dans un tel alliage précieux léger à base de titane et d'or.

En résumé, la présente invention consiste en un alliage ductile basé sur l'intermétallique équi-atomique TiAu dans lequel le surplus d'or par rapport au titre massique de 18 carats est remplacé par un autre élément non précieux de telle sorte que le titane représente toujours 45 à 55 % atomique de l'alliage final et l'or 750‰ en masse (soit 18 carats). Un tel alliage présente une ductilité suffisante pour offrir une formabilité similaire à celle d'alliages de titane conventionnels.

### Description détaillée des modes de réalisation préférés

Toutes les concentrations exprimées dans la présente description sont des proportions atomiques, sauf si précisé autrement, en particulier en ce qui concerne l'or.

L'invention concerne un alliage à dominante titane-or, de formulation :
Tiₐ Au_{b} M_{c} T_{d}
où a, b, c, d sont des proportions atomiques et telles que : $a + b + c + d = 1 ,$
0.45≤a≤0.55;
0.41≤b≤0.495;
0.025≤c≤0.13;
0.001≤d≤0.025,
où M représente un ou plusieurs éléments pris parmi un premier groupe comportant Nb, V, Pd, Fe,
où le titre massique en or est supérieur ou égal à 750‰,
et où T représente un maximum de deux éléments pris parmi un deuxième groupe comportant Nb, V, Pd, Pt, Fe, Mo, Ta, W, Co, Ni, Ru, Rh, Ir, Cr, Mn, Cu, Zn, Ag, Al, B, Si, Ge, Sn, Sb, In, à l'exception des métaux M que comporte cet alliage.

Le paramètre « a » définit la fraction de titane.

Le paramètre « b » définit la fraction d'or.

Le paramètre « c » définit la fraction totale des éléments M.

Le paramètre « d » définit la fraction totale des éléments T.

L'alliage comporte 750‰ en masse d'or. Cette proportion en masse du total de l'alliage ne vient naturellement pas en contradiction avec les proportions atomiques des éléments d'alliage, il s'agit d'une condition supplémentaire liée au titre, et qui n'est nullement incompatible avec les compositions d'alliage décrites dans la présente invention.,

Plus particulièrement, pour les applications relatives aux composants susceptibles d'être en contact avec la peau d'un utilisateur, le nickel est exclu de l'alliage, et la formulation est restreinte en ce qui concerne T, qui représente un maximum de deux éléments pris parmi un troisième groupe correspondant au deuxième groupe dont est ôté le nickel, et comportant : Nb, V, Mo, Ta, W, Fe, Co, Ru, Rh, Ir, Pd, Pt, Cr, Mn, Cu, Zn, Ag, Al, B, Si, Ge, Sn, Sb, In, à l'exception des métaux M que comporte cet alliage.

La même alternative concerne l'ensemble de la présente description pour chaque alliage susceptible d'une application similaire.

Plus particulièrement, la formulation est restreinte en fraction de titane « a », d'or « b » et d'élément M « c » sous la forme:
Tiₐ Au_{b} M_{c} T_{d}
avec 0.48≤a≤0.52; 0.42≤b≤0.48; 0.025≤c≤0.10; 0.001≤d≤0.025.

Plus particulièrement, la formulation est restreinte en fraction de titane « a » et d'élément M « c » sous la forme:
Tiₐ Au_{b} M_{c} T_{d}
avec 0.49≤a≤0.51; 0.42≤b≤0.48; 0.025≤c≤0.09; 0.001≤d≤0.025.

Plus particulièrement, la formulation est restreinte en fraction de titane « a », d'or « b » et d'élément M « c » sous la forme:
Tiₐ Au_{b} M_{c} T_{d}
avec 0.50≤a≤0.51; 0.42≤b≤0.47; 0.025≤c≤0.08; 0.001≤d≤0.025.

L'intervalle 0.50-0.51 pour la fraction atomique de titane correspond à l'intervalle de stabilité de la phase intermétallique équiatomique TiAu à température ambiante dans le système binaire Ti-Au.

Plus particulièrement encore, T représente un maximum de deux éléments pris parmi un quatrième groupe plus restreint que le troisième groupe et comportant : Nb, V, Fe, Ru, Rh, Ir, Pd, Pt, Cr, Cu, Ag, B, à l'exception des métaux M que comporte cet alliage.

Plus particulièrement encore, M représente un ou plusieurs éléments appartenant à un cinquième groupe correspondant au premier groupe duquel est retiré le vanadium et comportant : Nb, Pd, Fe.

Plus particulièrement encore, dans le but d'utiliser le bore comme affineur de grains, T représente, d'une part du bore à une teneur comprise entre 0.03% et 0.3%, ainsi que, d'autre part, au moins dans le cas où la valeur minimale « d » de 0.1% n'est pas atteinte, un seul élément issu d'un sixième groupe comportant : Nb, V, Fe, Ru, Rh, Ir, Pd, Pt, Cr, Cu, Ag, en quantité suffisante pour que la valeur « d », qui est la somme de la fraction atomique de bore et de celle dudit élément issu dudit sixième groupe, se situe entre 0.001 et 0.025.

Les compositions qui suivent formulent des alliages particulièrement prometteurs, combinant facilité de mise en œuvre, densité réduite, bel aspect et surtitrage en or réduit, ce qui est essentiel pour des applications horlogères et bijoutières.

Leur formulation est de type
Tiₐ Au_{b} M_{c} T_{d}
avec 0.50≤a≤0.51; 0.42≤b≤0.47; 0.025≤c≤0.08; 0.001≤d≤0.025,
où M ne représente plus qu'un seul élément issu du cinquième groupe comportant Nb, Pd, Pt, Fe,
et où T représente du bore à une teneur comprise entre 0.03% et 0.3% ainsi que, au moins dans le cas où la valeur atomique minimale « d » de 0.1% n'est pas atteinte, un seul élément issu du sixième groupe comportant : Nb, V, Fe, Ru, Rh, Ir, Pd, Pt, Cr, Cu, Ag, en quantité suffisante pour que la valeur « d », qui est la somme de la fraction atomique de bore et de celle dudit élément issu du sixième groupe, se situe entre 0.001 et 0.025.

Plus particulièrement, M est du fer.

Plus particulièrement, M est du niobium.

Plus particulièrement, M est du palladium.

Selon l'invention, la teneur massique en or de l'alliage est inférieure à 760‰.

Des exemples de compositions atomiques pour lesquelles a=0.50 et d=0.001 sont donnés ci-après :

| | |
|---|---|
| - Ti_{0.50}Au_{0.427}Fe_{0.072}B_{0.001} | Titre Au massique : 750.5‰ |
| a = 0.50 ; b = 0.427 ; c = 0.072 ; d = 0.001 | |
| - Ti_{0.50}Au_{0.444}Nb_{0.055}B_{0.001} | Titre Au massique : 750.6‰ |
| a = 0.50 ; b = 0.444 ; c = 0.055 ; d = 0.001 | |
| - Ti_{0.50}Au_{0.466}Pt_{0.033}B_{0.001} | Titre Au massique : 751.3‰ |
| a = 0.50 ; b = 0.466 ; c = 0.033 ; d = 0.001 | |
| - Ti_{0.50}Au_{0.448}Pd_{0.051}B_{0.001} | Titre Au massique : 750.3‰ |
| a = 0.50 ; b = 0.448 ; c = 0.051 ; d = 0.001. | |

Suivent ici d'autres exemples de compositions atomiques pour lesquelles a= 0.505, et d représente deux éléments :

| | |
|---|---|
| - Ti_{0.505}Au_{0.4295}Fe_{0.050}Cr_{0.015}B_{0.0005} | Titre Au massique : 753‰ |
| a = 0.505 ; b = 0.4295 ; c = 0.05 ; d = 0.0155 | |
| - Ti_{0.505}Au_{0.4385}Nb_{0.041}Cr_{0.015}B_{0.0005} | Titre Au massique : 750.2‰ |
| a = 0.505 ; b= 0.4385 ; c = 0.041 ; d = 0.0155 | |
| - Ti_{0.505}Au_{0.448}Pd_{0.0365}Rh_{0.01}B_{0.0005} | Titre Au massique : 752.1‰ |
| a = 0.505 ; b = 0.448 ; c = 0.0365 ; d = 0.0105 | |
| - Ti_{0.505}Au_{0.463}Pt_{0.031}Ir_{0.0005}B_{0.0005} | Titre Au massique : 750.5‰ |
| a = 0.505 ; b = 0.463; c = 0.031 ; d = 0.001. | |

Dans une variante de l'invention, on peut, encore, substituer à une partie du titane quelques % de Zr ou Hf, notamment entre 0 et 3 %. La formulation de cet alliage est alors :
Nₐ Au_{b} M_{c} T_{d}
où a, b, c, d sont des proportions atomiques et telles que : $a + b + c + d = 1 ,$
0.45≤a≤0.55;
0.41≤b≤0.495;
0.025≤c≤0.13;
0.001≤d≤0.025,
où N est une composition de titane, zirconium, hafnium, le taux atomique du zirconium étant compris entre 0% et 3% du total de l'alliage, le taux atomique du hafnium étant compris entre 0% et 3% du total de l'alliage,
où M représente un ou plusieurs éléments pris parmi un premier groupe comportant Nb, V, Pd, Fe,
où le titre massique en or est supérieur ou égal à 750‰,
et où T représente un maximum de deux éléments pris parmi un deuxième groupe comportant Nb, V, Pd, Pt, Fe, Mo, Ta, W, Co, Ni, Ru, Rh, Ir, Cr, Mn, Cu, Zn, Ag, Al, B, Si, Ge, Sn, Sb, In, à l'exception des métaux M que comporte cet alliage.

L'invention concerne encore un composant ou pièce d'horlogerie ou de bijouterie ou de joaillerie réalisé dans un tel alliage précieux léger à base de titane et d'or.

L'invention présente de nombreux avantages découlant des caractéristiques mentionnées ci-dessus :
- ces alliages ont des duretés modérées inférieures ou égales à 300 HV, et permettent donc une mise en forme par les procédés habituels de déformation;
- ils sont titrables au titre de 18 carats;
- ils sont particulièrement légers en comparaison avec la majorité des alliages titrables à 18 carats;
- les alliages en variantes sans nickel ne sont pas dangereux pour le corps humain;

La réalisation de composants d'habillage horloger en l'un des alliages cités plus haut peut bénéficier de l'optimisation de la composition de l'alliage selon différents angles:
- ajout d'éléments abaissant le point de fusion afin de faciliter la mise en œuvre ;
- modification de la teneur en élément de remplacement du métal précieux, afin de modifier les propriétés mécaniques de l'alliage ;
- diverses modifications légères visant à obtenir des alliages à durcissement structural.

## Revendications

1. Alliage précieux léger à base de titane et d'or, comportant au moins 750‰ en masse d'or, **caractérisé en ce que** ledit alliage a une composition de formule :
Tiₐ Au_{b} M_{c} T_{d}
où a, b, c, d sont des proportions atomiques et telles que : $a + b + c + d = 1 ,$
0.45≤a≤0.55; 0.41≤b≤0.495 ; 0.025≤c≤0.13; 0.001≤d≤0.025,
où M représente un ou plusieurs éléments pris parmi un premier groupe comportant Nb, V, Pd, Fe,
où T représente un maximum de deux éléments pris parmi un deuxième groupe comportant Nb, V, Pd, Pt, Fe, Mo, Ta, W, Co, Ni, Ru, Rh, Ir, Cr, Mn, Cu, Zn, Ag, Al, B, Si, Ge, Sn, Sb, In, à l'exception desdits métaux M que comporte ledit alliage, lequel alliage comporte du bore à une teneur atomique comprise entre 0.03% et 0.3%,
et **caractérisé en ce que** la teneur massique en or dudit alliage est inférieure à 760‰.

2. Alliage selon la revendication 1, **caractérisé en ce que** M représente un ou plusieurs éléments pris parmi V, Pd, Fe.

3. Alliage selon la revendication 1 ou 2, **caractérisé en ce que** T représente un maximum de deux éléments pris parmi un troisième groupe comportant Nb, V, Pd, Pt, Fe, Mo, Ta, W, Ru, Rh, Ir, Cr, Mn, Cu, Zn, Ag, Al, B, Si, Ge, Sn, In, à l'exception desdits métaux M que comporte ledit alliage.

4. Alliage selon la revendication 1 ou 2, **caractérisé en ce que** T représente un maximum de deux éléments pris parmi une restriction dudit deuxième groupe comportant Nb, V, Pd, Pt, Fe, Mo, Ta, W, Co, Ni, Ru, Rh, Ir, Cr, Mn, Zn, Ag, Al, B, Si, Ge, Sn, Sb

5. Alliage selon la revendication 1 ou 2, **caractérisé en ce que** 0.48≤a≤0.52; 0.42≤b≤0.48; 0.025≤c≤0.10; 0.001≤d≤0.025.

6. Alliage selon la revendication 5, **caractérisé en ce que** 0.49≤a≤0.51; 0.42≤b≤0.48; 0.025≤c≤0.09; 0.001≤d≤0.025.

7. Alliage selon la revendication 6, **caractérisé en ce que** 0.50≤a≤0.51; 0.42≤b≤0.47; 0.025≤c≤0.08; 0.001≤d≤0.025.

8. Alliage selon la revendication 7, **caractérisé en ce que** T représente un maximum de deux éléments pris parmi un quatrième groupe comportant Nb, V, Pd, Pt, Fe, Ru, Rh, Ir, Cr, B, à l'exception desdits métaux M que comporte ledit alliage.

9. Alliage selon la revendication 8, **caractérisé en ce que** M représente un ou plusieurs éléments pris parmi un cinquième groupe comportant Nb, Pd, Fe.

10. Alliage selon la revendication 1 ou 2, **caractérisé en ce que**, quand la proportion atomique de bore est inférieure à 0.10%, T comporte, en plus du bore, un seul autre élément pris parmi un sixième groupe comportant Nb, V, Pd, Pt, Fe, Ru, Rh, Ir, Cr, à l'exception desdits métaux M que comporte ledit alliage.

11. Alliage selon la revendication 1 ou 2, **caractérisé en ce que** M est du fer.

12. Alliage selon la revendication 1, **caractérisé en ce que** M est du niobium.

13. Alliage selon la revendication 1 ou 2, **caractérisé en ce que** M est du palladium.

14. Composant d'horlogerie ou de bijouterie ou de joaillerie en alliage précieux léger à base de titane et d'or selon l'une des revendications 1 à 13.

## Patentansprüche

1. Leichte Edelmetalllegierung auf Titan- und Goldbasis, die mindestens 750 Massen-‰ Gold enthält, **dadurch gekennzeichnet, dass** die Legierung eine Zusammensetzung mit der folgenden Formel ist:
TiₐAu_{b}M_{c}T_{d},
wobei a, b, c, d atomare Anteile sind, derart, dass: $a + b + c + d = 1 ,$
0,45 ≤ a ≤ 0,55; 0,41 ≤ b ≤ 0,495; 0,025 ≤ c ≤ 0,13; 0,001 ≤ d ≤ 0,025,
wobei M ein oder mehrere Elemente aus einer ersten Gruppe darstellt, die Nb, V, Pd, Fe umfasst,
wobei T maximal zwei Elemente aus einer zweiten Gruppe darstellt, die Nb, V, Pd, Pt, Fe, Mo, Ta, W, Co, Ni, Ru, Rh, Ir, Cr, Mn, Cu, Zn, Ag, Al, B, Si, Ge, Sn, Sb, In mit Ausnahme der Metalle M, die die Legierung enthält, umfasst, wobei die Legierung Bor mit einem atomaren Gehalt im Bereich von 0,03 % bis 0,3 % enthält, und **dadurch gekennzeichnet, dass** der Massengehalt an Gold der Legierung kleiner als 760 ‰ ist.

2. Legierung nach Anspruch 1, **dadurch gekennzeichnet, dass** M ein oder mehrere Elemente von V, Pd, Fe darstellt.

3. Legierung nach Anspruch 1 oder 2, **dadurch gekennzeichnet, dass** T maximal zwei Elemente aus einer dritten Gruppe darstellt, die Nb, V, Pd, Pt, Fe, Mo, Ta, W, Ru, Rh, Ir, Cr, Mn, Cu, Zn, Ag, Al, B, Si, Ge, Sn, In mit Ausnahme der Metalle M, die die Legierung enthält, umfasst.

4. Legierung nach Anspruch 1 oder 2, **dadurch gekennzeichnet, dass** T maximal zwei Elemente aus einer Beschränkung der zweiten Gruppe darstellt, die Nb, V, Pd, Pt, Fe, Mo, Ta, W, Co, Ni, Ru, Rh, Ir, Cr, Mn, Zn, Ag, Al, B, Si, Ge, Sn, Sb umfasst.

5. Legierung nach Anspruch 1 oder 2, **dadurch gekennzeichnet, dass** 0,48 ≤ a ≤ 0,52; 0,42 ≤ b ≤ 0,48; 0,025 ≤ c ≤ 0,10; 0,001 ≤ d ≤ 0,025.

6. Legierung nach Anspruch 5, **dadurch gekennzeichnet, dass** 0,49 ≤ a ≤ 0,51; 0,42 ≤ b ≤ 0,48; 0,025 ≤ c ≤ 0,09; 0,001 ≤ d ≤ 0,025.

7. Legierung nach Anspruch 6, **dadurch gekennzeichnet, dass** 0,50 ≤ a ≤ 0,51; 0,42 ≤ b ≤ 0,47; 0,025 ≤ c ≤ 0,08; 0,001 ≤ d ≤ 0,025.

8. Legierung nach Anspruch 7, **dadurch gekennzeichnet, dass** T maximal zwei Elemente aus einer vierten Gruppe darstellt, die Nb, V, Pd, Pt, Fe, Ru, Rh, Ir, Cr, B mit Ausnahme der Metalle M, die die Legierung enthält, umfasst.

9. Legierung nach Anspruch 8, **dadurch gekennzeichnet, dass** M ein oder mehrere Elemente aus einer fünften Gruppe darstellt, die Nb, Pd, Fe umfasst.

10. Legierung nach Anspruch 1 oder 2, **dadurch gekennzeichnet, dass** dann, wenn der atomare Anteil von Bor kleiner als 0,10 % ist, T neben Bor nur ein weiteres Element enthält, das aus einer sechsten Gruppe stammt, die Nb, V, Pd, Pt, Fe, Ru, Rh, Ir, Cr mit Ausnahme der Metalle, die die Legierung enthält, umfasst.

11. Legierung nach Anspruch 1 oder 2, **dadurch gekennzeichnet, dass** M Eisen ist.

12. Legierung nach Anspruch 1, **dadurch gekennzeichnet, dass** M Niob ist.

13. Legierung nach Anspruch 1 oder 2, **dadurch gekennzeichnet, dass** M Palladium ist.

14. Uhren- oder Schmuck- oder Juwelierkomponente aus einer leichten Edelmetalllegierung auf Titan- oder Goldbasis nach einem der Ansprüche 1 bis 13.

## Claims

1. Light, precious gold-titanium based alloy containing, by mass, at least 750‰ of gold, **characterized in that** said alloy has the following composition formula:
Tiₐ Au_{b} M_{c} T_{d}
where a, b, c, d are atomic proportions such that: $a + b + c + d = 1 ,$
0.45≤a≤0.55; 0.41≤b≤0.495; 0.025≤c≤0.13; 0.001≤d≤0.025,
where M represents one or more elements taken from among a first group including Nb, V, Pd, Fe,
where T represents a maximum of two elements taken from among a second group including Nb, V, Pd, Pt, Fe, Mo, Ta, W, Co, Ni, Ru, Rh, Ir, Cr, Mn, Cu, Zn, Ag, Al, B, Si, Ge, Sn, Sb, In, with the exception of said metals M comprised in said alloy, which alloy contains boron in an atomic content comprised between 0.03% and 0.3%, and **characterized in that** the mass content of gold in the alloy is less than 760‰.

2. Alloy according to claim 1, **characterized in that** M represents one or several elements taken from V, Pd, Fe.

3. Alloy according to claim 1 or 2, **characterized in that** T represents a maximum of two elements taken from among a third group including Nb, V, Pd, Pt, Fe, Mo, Ta, W, Ru, Rh, Ir, Cr, Mn, Cu, Zn, Ag, Al, B, Si, Ge, Sn, In, with the exception of said metals M comprised in said alloy.

4. Alloy according to claim 1 or 2, **characterized in that** T represents a maximum of two elements taken from among a restriction of said second group including Nb, V, Pd, Pt, Fe, Mo, Ta, W, Co, Ni, Ru, Rh, Ir, Cr, Mn, Zn, Ag, Al, B, Si, Ge, Sn, Sb.

5. Alloy according to claim 1 or 2, **characterized in that** 0.48≤a≤0.52; 0.42≤b≤0.48; 0.025≤c≤0.10; 0.001≤d≤0.025.

6. Alloy according to claim 5, **characterized in that** 0.49≤a≤0.51; 0.42≤b≤0.48; 0.025≤c≤0.09; 0.001≤d≤0.025.

7. Alloy according to claim 6, **characterized in that** 0.50≤a≤0.51; 0.42≤b≤0.47; 0.025≤c≤0.08; 0.001≤d≤0.025.

8. Alloy according to claim 7, **characterized in that** T represents a maximum of two elements taken from among a fourth group including Nb, V, Pd, Pt, Fe, Ru, Rh, Ir, Cr, B, with the exception of said metals M comprised in said alloy.

9. Alloy according to claim 8, **characterized in that** M represents one or more elements taken from among a fifth group including Nb, Pd, Fe.

10. Alloy according to claim 1 or 2, **characterized in that**, when the atomic proportion of boron is less than 0.10%, T includes, in addition to boron, only one other element taken from among a sixth group including Nb, V, Pd, Pt, Fe, Ru, Rh, Ir, Cr, with the exception of said metals M comprised in said alloy.

11. Alloy according to claim 1 or 2, **characterized in that** M is iron.

12. Alloy according to claim 1, **characterized in that** M is niobium.

13. Alloy according to claim 1 or 2, **characterized in that** M is palladium.

14. Timepiece or jewellery component made of a light precious gold-titanium based alloy according to one of claims 1 to 13.
